# FASCICULE DE BREVET EUROPEEN

(11) **EP 0 876 529 B1**
(45) Date de publication et mention de la délivrance du brevet: **04.04.2001**
(21) Numéro de dépôt: 96931879.9
(22) Date de dépôt: 19.09.1996
(51) Int. Cl.: D06M 16/00, C11D 3/386, C11D 3/12, C11D 11/00

(54) **PRODUIT ET PROCEDE POUR LE TRAITEMENT MODIFICATEUR DE L'ETAT DE SURFACE ET/OU DE LA TEINTE D'ARTICLES TEXTILES**
PRODUKT UND VERFAHREN ZUM MODIFIZIEREN VON OBERFLÄCHEN UND/ODER FARBEN VON TEXTIL-ARTIKELN
TREATMENT METHOD AND PRODUCT FOR MODIFYING THE SURFACE STATE AND/OR THE SHADE OF TEXTILE ARTICLES

(30) Priorité: 26.09.1995 FR 9511536
(43) Date de publication de la demande: 11.11.1998
(73) Titulaire: Thor S.A.R.L., 38150 Salaise-sur-Sanne (FR)
(72) Inventeur: GALLET, Jean-François, F-69630 Chaponost (FR); TESTARD, Gilles, F-38150 Roussillon (FR)
(74) Mandataire: Tilloy, Anne-Marie
(86) Numéro de dépôt international: FR9601463
(87) Numéro de publication internationale: WO9712088

(56) Documents cités:
- WO-A-90/02790
- WO-A-90/07569
- WO-A-91/17235
- WO-A-95/09225
- FR-A- 2 591 624
- FR-A- 2 666 812
- US-A- 4 954 138
- INDUSTRIE TEXTILE, no. 1214, 1 Octobre 1990, page 95 XP000173812 "VIEILLIR LES JEANS PIERRES OU ENZYMES?" cité dans la demande

## Description

L'invention concerne un produit particulaire destiné au traitement en milieu aqueux d'articles textiles formés au moins en partie de matières cellulosiques, colorés ou non, dans le but d'en modifier l'aspect de surface et/ou la teinte.

L'invention concerne également un procédé de préparation d'un tel produit.

Les articles textiles concernés dans le cadre de cette invention sont ceux tels que, par exemple, tissus, tricots, certains non-tissés, pantalons, chemises, jupes et autres objets textiles, confectionnés ou non.

Par un traitement approprié, on pratique une modification de l'état de surface en agissant sur la qualité du toucher textile, et/ou on pratique une modification de la teinte en éclaircissant la couleur de façon plus ou moins régulière et prononcée, par un effet de délavage.

### Etat de la technique

L'un des traitements les plus connus sous la dénomination « stone-wash », décrit par exemple dans l'article de l'Industrie Textile, Ennoblissement, Vieillir les jeans pierres ou enzymes ?, n° 1214, Octobre 1990, page 95, consiste à réaliser, en milieu aqueux, l'assouplissement d'articles textiles à base de coton et une variation plus ou moins régulière, prononcée et localisée de leur couleur, par délavage, en mettant ces articles au contact de pierre ponce abrasive, légère et friable.

Mais un tel traitement nécessite la mise en oeuvre d'une grande quantité de cette pierre par rapport au poids de l'article textile à traiter. Ce traitement est également à l'origine :
- de blessures importantes aux articles textiles surtout dans les zones de plis, telles que coupures, déchirures ;
- de l'usure rapide du dispositif de traitement ;
- de l'occlusion des canalisations de vidange de l'installation industrielle par les fines poussières produites ;
- et de dépôts de particules telles que de pierres, de poudres ou de sables, dans les zones de rétention des articles textiles, telles que poches, plis, coutures et autres. Ces dépôts de particules requièrent des traitements ultérieurs des articles textiles pour leur élimination.

Un autre traitement, plus récent, est proposé dans la demande de brevet WO-A-90 07569. Il consiste à pratiquer un délavage hétérogène d'articles textiles à base de coton teint en les traitant en milieu aqueux au moyen d'une composition aqueuse d'enzyme cellulolytique en l'absence ou en présence de pierre ponce.

En l'absence de pierre ponce, ce type de traitement apporte des avantages parce qu'il peut être mis en oeuvre dans des installations classiques de traitement, sans les transformer. Il en augmente la longévité et diminue la pollution des eaux rejetées, exemptes de particules fines de pierre ponce. Mais ce traitement est très long pour aboutir au délavage hétérogène recherché. En outre, l'enzyme qui agit selon une hydrolyse ménagée de la cellulose libérant le colorant, crée un aspect de surface lisse non souhaité, par l'élimination des microfibrilles du support.

En présence de pierre ponce, le temps de traitement est raccourci, la pierre ponce intervenant en plus faible quantité que dans le traitement initialement évoqué. Mais ce traitement de délavage hétérogène d'articles textiles à base de coton génère certains des inconvénients précités.

Ultérieurement, par exemple selon le US-A-4 954 138, il a été suggéré de substituer à la pierre ponce, de la perlite, en particulier de la perlite thermiquement expansée, en vue d'éliminer les inconvénients générés par l'emploi de pierre ponce. L'utilisation de perlite seule pour le traitement (de type « stone-wash ») de modification, en milieu aqueux, de l'état de surface et/ou de la teinte d'articles textiles à base de matériaux cellulosiques montre ses limites à travers l'observation des articles textiles, une fois traités, dont l'aspect de surface et l'affaiblissement de la teinte ne sont pas satisfaisants. En outre, la faible densité de la perlite est la cause d'importantes émissions de fumées, de fines poussières, extrêmement gênantes, lors du chargement de perlite dans l'installation de traitement.

La demande de brevet internationale WO-A-95 09225 décrit un procédé qui consiste à traiter, en milieu aqueux dans lequel il est immergé, un article textile coloré, formé de matériaux cellulosiques, en le mettant en contact avec une enzyme cellulolytique et de la perlite thermiquement expansée. Ces deux composés sont présents en une quantité suffisante pour être susceptible de modifier l'état de surface et/ou la teinte par une double action biochimique d'hydrolyse et d'abrasion mécanique. Toutefois, ce document ambigu ne décrit pas clairement la forme sous laquelle cette composition se présente ni comment elle est mise en oeuvre.

Il semble d'abord que la composition préparée soit un mélange enzyme sous forme solide et perlite solide. Ceci ne peut pas être un mélange homogène aisément obtenu, mais plus vraisemblablement un mélange hétérogène de composés dont les propriétés physiques sont différentes. Cette hétérogénéité est accentuée encore plus lors du transport de la composition conditionnée, du site de production au site d'utilisation, avec l'apparition, sous l'action de vibrations, d'un phénomène de séparation et de regroupement sélectif des composés par l'effet de leurs différences de densités, de granulométries et de viscosités. Puis de façon contradictoire, il semble que la composition soit une dispersion perlite solide dans l'enzyme sous forme liquide. Mais, l'homme du métier sait que cette dispersion est irréalisable en raison de la très faible densité de la perlite expansée thermiquement.

C'est pourquoi la mise en oeuvre de la composition telle que décrite apparaît à l'utilisateur devoir se faire seulement par l'introduction séparée des divers composés dans le milieu aqueux de traitement où est immergé l'article textile à traiter. Dès lors, cette composition présente de multiples désavantages, en particulier au niveau de sa mise en oeuvre industrielle, car elle nécessite pour l'utilisateur, de se procurer les divers composés, d'en préparer très exactement les doses (par rapport à la composition décrite, mais également par rapport au poids des articles textiles à traiter) et de les introduire séparément dans le milieu aqueux de traitement, au risque de commettre une erreur dans les dosages ou un oubli dans leur introduction.

### Exposé de l'invention

Ainsi, il est intéressant pour l'utilisateur de disposer d'un produit unique homogène, qui peut être introduit dans le milieu de traitement selon une quantité seulement fonction du poids de textile à traiter, sans qu'il ait à effectuer lui-même le dosage des composés pour le traitement. Ceci permet d'éviter les erreurs de dosage.

Une solution a été trouvée aux multiples problèmes précités du procédé de traitement d'articles textiles par la création d'un produit d'aspect homogène se présentant sous la forme de particules solides.

Suivant l'invention, un procédé pour le traitement modificateur de l'état de surface et/ou de la teinte d'articles textiles formés au moins en partie de matériaux cellulosiques, colorés ou non, dans lequel on introduit dans le milieu de traitement les articles textiles, de l'eau et un produit comprenant au moins une enzyme cellulolytique et une perlite expansée, est caractérisé en ce que le produit est formé de particules composées chacune à la fois de ladite enzyme et de ladite perlite expansée.

Le produit particulaire est formé à la fois d'un support qui est de la perlite et de l'enzyme cellulolytique associée et, de préférence, adsorbée par le support, sous la forme d'une composition aqueuse contenant ladite enzyme, un agent tampon réglant le pH du milieu, éventuellement un agent dispersant, un agent de rétention des colorants et/ou pigments.

Suivant l'invention, un produit pour le traitement d'articles textiles formés au moins en partie de matériaux cellulosiques, colorés ou non, comprenant au moins une enzyme cellulolytique et une perlite expansée, formé de particules dont chacune est constituée par un grain de la perlite expansée sur lequel est adsorbée l'enzyme cellulolytique, est caractérisé en ce que chaque particule contient en outre un agent jouant le rôle de tampon du pH.

Suivant un autre aspect de l'invention, le procédé de préparation du produit particulaire consiste à faire adsorber une composition aqueuse de l'enzyme par la perlite expansée.

Ainsi, le produit particulaire selon l'invention offre, par opposition à l'état de la technique, au moins deux fonctions simultanément, la fonction de l'hydrolyse de la cellulose liée à l'enzyme et la fonction d'abrasion liée à la perlite. L'enzyme est véhiculée par la perlite expansée et est amenée directement au contact des articles textiles. La synergie de l'effet d'hydrolyse et de l'effet d'abrasion est alors optimum en un point d'attaque sur le tissus. Le produit est directement mis en oeuvre par son introduction dans le milieu de traitement selon une quantité facilement déterminée qui est fonction de la quantité d'articles textiles à traiter. Et dès lors, l'introduction d'une quantité utile de perlite expansée entraîne l'introduction d'une quantité exacte d'enzyme.

### Description détaillée de l'invention

Les articles textiles à traiter peuvent être formés en totalité de matériaux cellulosiques tels que le coton, mais ils peuvent également être formés en partie seulement desdits matériaux, associés à d'autres matériaux d'origine naturelle, artificielle ou synthétique, tels que par exemple le lin, la soie, la laine, la viscose, les acétates et triacétates, les polyesters, polyamides, les polyoléfines, les polychlorures de vinyle et autres. Ces articles textiles peuvent être écru, réalisés totalement ou en partie avec des fils colorés ou encore teints après leur confection.

La perlite entrant dans la composition du produit particulaire selon l'invention, qui est d'origine volcanique, est préférentiellement expansée thermiquement. Elle se présente sous la forme de particules ayant une dimension généralement comprise entre 0,05 mm et 20 mm et préférentiellement entre 0,10 et 10 mm. La perlite a une densité après expansion comprise entre 0,03 à 0,15 et préférentiellement de 0,05 à 0,09.

L'enzyme cellulolytique entrant dans la composition du produit particulaire selon l'invention est choisie dans le groupe constitué par les enzymes cellulolytiques d'origine fongique ou bactérienne, mises en oeuvre sous des formes acide, neutre ou alcaline, c'est-à-dire dans les zones de pH leur donnant le maximum d'efficacité.

A titre d'exemple, une enzyme cellulolytique acide est mise en oeuvre dans une zone de pH généralement inférieure à 6, mais préférentiellement entre 4 et 6 ; une enzyme cellulolytique neutre dans une zone de pH située entre 6 et 8 (bornes incluses), mais préférentiellement pour certaines d'entre elles entre 6,5 et 7 et pour les autres 7 et 7,5 ; et une enzyme cellulolytique alcaline, dans une zone de pH supérieure à 8 mais préférentiellement proche de 9.

En raison de la grande diversité des enzymes cellulolytiques d'origine fongique ou d'origine bactérienne, les enzymes cellulolytiques mises en oeuvre dans l'invention peuvent être notamment choisies, par exemple pour celles intervenant en milieu acide, parmi celles provenant ou dérivant de souches comme : TRICHODERMA REESEI, PENICILLIUM FUNICOLOSUM, IRPEX, CLOSTRIDIUM ou THERMOCELLUM, et pour celles intervenant en milieu neutre ou alcalin, parmi celles provenant ou dérivant de souches comme : HUMICOLA INSOLENS, FUSARIUM, BACILLUS, CELLULOMONAS, PSEUDOMONAS, MYCELIOPHTHORA ou PHANEROCHAETE.

L'enzyme cellulolytique intervenant dans le produit selon l'invention y est présente selon une quantité nécessaire pour modifier l'état de surface et/ou la teinte de l'article textile concerné, en particulier en agissant sur la qualité du toucher textile et, dans le cas des articles colorés, sur l'affaiblissement plus ou moins régulier et prononcé de la couleur, cette quantité étant étroitement liée à l'activité de l'enzyme.

L'activité de l'enzyme cellulolytique qui s'exprime en unité d'enzyme cellulolytique (ECU) peut être déterminée par les méthodes d'analyse décrites dans la demande de brevet internationale WO-A-95 09225. Ainsi, le produit selon l'invention contient une quantité d'enzyme cellulolytique correspondant généralement au plus à 200 ECU et préférentiellement comprise entre 20 et 100 ECU par gramme dudit produit particulaire selon l'invention.

Selon l'enzyme cellulolytique mise en oeuvre dans le cadre de l'invention, le pH du milieu aqueux de traitement peut être favorablement maintenu dans l'intervalle souhaité grâce à la présence d'un agent tampon dudit pH. Cet agent tampon peut être choisi parmi ceux bien connus, tels qu'un phosphate, borate, citrate, acétate, adipate, triéthanolamine, monoéthanolamine, diéthanolamine, carbonate, en particulier le carbonate de sodium, de potassium ou d'une diamine et les sels de l'acide chlorhydrique, la diaminoéthane, l'imidazole ou une amine acide. Très préférentiellement, l'agent tampon est choisi dans le groupe des phosphates.

L'agent tampon du pH est souhaitablement présent dans le produit particulaire selon l'invention à raison de 40 à 200 parties en poids, préférentiellement de 50 à 120 parties en poids pour 1000 parties en poids dudit produit.

Il peut être souhaitable d'introduire également dans le produit selon l'invention un agent dispersant qui peut être du type anionique, cationique, amphotère ou non ionique. Il peut être choisi parmi les agents dispersants bien connus tels que la carboxyméthylcellulose, l'hydroxypropylcellulose, les alkyles aryles sulfonates, les alcools sulfates à longue chaînes, les oléfines sulfonées, les monoglycérides sulfatées, les éthers sulfatés, les sulfosuccinates, les éthers méthyles sulfonés, les esters phosphatés, fluorosurfactants, alcools gras et condensats alkylphénols, les condensats d'acides gras, les condensats d'oxyde d'éthylène avec une amine, les polymères blocs (polyéthylèneglycol, polypropylène glycol, diamine d'éthylène condensée avec un oxyde d'éthylène ou de propylène), les alkylamides, les monoamines éthoxylées, les diamines éthoxylées, les polyamines éthoxylées, les polymères d'amine éthoxylée et leurs mélanges.

De préférence, l'agent dispersant est choisi dans le groupe des poly(oxyde d'éthylène)glycol et leurs dérivés dont la chaîne alkyle est en C5 à C15 et le motif oxyde d'éthylène est présent à raison de 5 à 80 motifs.

L'agent dispersant peut être présent dans le produit de l'invention à raison de 20 à 200 parties en poids et préférentiellement de 30 à 150 parties en poids pour 1000 parties en poids de produit.

De même, il peut être intéressant d'introduire aussi dans le produit selon l'invention un agent de rétention des colorants et/ou pigments. Il peut être choisi parmi ceux bien connus tels que par exemple les protéines, hydrolysats de protéines, les polypeptides, les lignosulfonates, les polysaccharides et leurs dérivés, les polyéthylènes glycol, les polypropylènes glycol, les polyvinyles pyrrolidones, l'éthylène diamine condensée avec de l'oxyde d'éthylène ou de propylène, les polyamines éthoxylées ou les polymères d'aminés éthoxylées. Cet agent peut y être introduit selon les quantités usuelles bien connues de la profession. Mais l'introduction de l'agent de rétention peut également se faire, et indifféremment, directement dans le milieu de traitement des articles textiles cellulosiques au moyen du produit selon l'invention.

Pour préparer le produit particulaire selon l'invention, un procédé rapide et garantissant l'homogénéité du produit a également été étudié et mis au point. Ce procédé de préparation, qui permet l'adsorption de l'enzyme par la perlite, consiste à pulvériser une solution aqueuse de ladite enzyme cellulolytique sur les particules de perlite thermiquement expansées, placées dans un mélangeur approprié, la pulvérisation s'effectuant à une température au plus égale à 50°C pendant un temps d'au plus 30 minutes et préférentiellement d'au plus 20 minutes.

La solution aqueuse de l'enzyme cellulolytique à pulvériser comprend :
- au maximum 200 ECU/g de l'enzyme ;
- de 55 à 330 parties en poids de l'agent tampon du pH ;
- éventuellement de 30 à 330 parties en poids de l'agent dispersant ;
- de l'eau en quantité suffisante pour 1000 parties en poids de ladite solution.

La quantité de la solution aqueuse de l'enzyme cellulolytique souhaitablement introduite dans le mélangeur se situe généralement entre 50 et 200 parties en poids et préférentiellement entre 100 et 150 parties en poids pour 100 parties en poids de perlite expansée.

Le produit particulaire ainsi préparé se présente sous la forme de granulés d'apparence sèche. Il peut alors être mis en oeuvre sous cette forme dans le traitement des articles textiles en milieu aqueux.

La quantité de produit particulaire introduit dans le milieu de traitement est déterminée en fonction du poids des articles textiles à traiter et selon le rapport pondéral : produit particulaire/articles textiles, qui peut être choisi entre 1/100 et 10/100 et préférentiellement entre 3/100 et 6/100.

De même, la quantité d'eau nécessaire au traitement de l'article textile par le produit particulaire selon l'invention est déterminée en fonction du poids des articles textiles à traiter et selon le rapport pondéral articles textiles/eau qui peut être choisi entre 1/1 et 1/50 et préférentiellement entre 1/3 et 1/10.

Il peut être intéressant d'introduire également dans le bain de traitement des articles textiles par le produit selon l'invention :
- un agent chélatant choisi parmi ceux bien connus tels que par exemple les acides amino-carboxyliques hydroxylés ou non, les acides carboxyliques hydroxylés, les phosphates, les polyphosphates, les zéolites, les acides carboxyliques, les hydrates de carbone, les silicates, les polyhydroxysulfonates ;
- un agent mouillant choisi parmi ceux bien connus et en particulier les poly(oxyde d'éthylène)glycols et leurs dérivés, dont la chaîne alkyle comprend entre 5 et 15 atomes de carbone et 5 à 10 motifs d'oxyde d'éthylène.

### Exemple 1

Préparation du produit particulaire, avec dans une première étape, préparation de la composition aqueuse enzymatique suivante comprenant :
- 500 parties en poids d'enzyme cellulolytique à pH neutre à 120 ECU/g commercialisée par la société NOVO, sous la référence DENIMAX ULTRA L ;
- agent tampon de pH entre 7 et 7,5 avec
   - 15 parties en poids de phosphate monosodique ,
   - 50 parties en poids de phosphate disodique ;
- 100 parties en poids d'agent dispersant poly(oxyéthylène)glycol avec une chaîne alkyle comprenant 13 atomes de carbone et 7 motifs d'oxyde d'éthylène ;
- eau : jusqu'à un total de 1000 parties en poids de composition.

Et dans une deuxième étape, on place dans un mélangeur tournant, équipé de buses internes de pulvérisation, positionnées de telle manière que la pulvérisation se fasse uniquement sur la matière à traiter, 70 kg de perlite thermiquement expansée, commercialisée par la société DICALITE sous la dénomination commerciale ENEX 6 :
- de densité 0,07,
- et de coupe granulométrique par distribution de la dimension particulaire :
   - 10 % inférieure à 0,9 mm ;
   - 80 % compris entre 0,9 mm et 1,7 mm (borne inférieure comprise) ;
   - 10 % supérieure à 1,7 mm (borne comprise).

Puis la composition aqueuse enzymatique précédemment préparée est injectée dans le mélangeur par pulvérisation, la température du milieu étant de 30°C, le malaxage s'effectuant pendant un temps de 12 minutes. On a utilisé 140 parties de solution enzymatique pour 100 parties de perlite expansée. Dans ces conditions, l'adsorption de la composition enzymatique par la perlite est complète, et le produit obtenu sous forme de particules est homogène.

### Exemple 2

Application industrielle comparative avec le traitement d'articles textiles à base de coton teint à l'indigo (jeans), par la mise en oeuvre du procédé à la pierre ponce avec l'essai témoin 1, appartenant à l'état de la technique, et du procédé selon l'invention avec l'essai 2.

Les essais 1 et 2 sont conduits dans la même installation industrielle : il s'agit d'une machine ERTEC, à axe horizontal et à inversion du sens de rotation, dont la vitesse de rotation est usuelle.

Les essais 1 et 2 sont précédés d'un désencollage des articles textiles dans un bain, pendant 10 minutes à 60°C, comprenant une amylase (Thoramyl S de la société Thor), un agent anti-redéposition, un agent mouillant. Le désencollage est suivi de un ou deux rinçages aqueux.

Le produit particulaire selon l'invention a été préparé conformément à l'exemple 1.

Les conditions de traitement de délavage sont réunies dans le tableau I.

A la fin du traitement, les articles textiles sont soumis à un lavage à 70°C pendant 10 minutes au moyen d'une solution aqueuse contenant 2 g/l d'agent de lessivage DURALKAN CTI de la société THOR pour éliminer l'indigo extrait de la fibre, puis à deux rinçages aqueux à froid, et enfin d'un adoucissage à 40°C avec de l'ETAPURON de la société THOR, afin de conférer aux articles textiles un toucher agréable.

Les articles textiles ayant subi le traitement selon l'état de la technique offrent un état de surface et un délavage de la teinte tels que souhaités mais montrent la présence de déchirures et de coupures dans les zones de plis et d'épaisseurs.

Les articles textiles ayant subi le traitement selon l'invention au moyen du produit particulaire offrent un état de surface ayant plus un touché velours que le témoin et un délavage de teinte absolument équivalent. En outre, aucune déchirure ni coupure n'est visible.

Mais les différences essentielles entre le traitement témoin et celui selon l'invention résident dans :
- la forte quantité de pierre ponce mise en oeuvre (70 kg) par rapport à la faible quantité du produit de l'invention (3,5 kg), représentant une réduction de 20 fois ;
- l'absence de risque d'occlusion des canalisations dans le cas du traitement selon l'invention ;
- les très faibles dépôts de particules solides dans les zones de rétention des articles textiles ;
- le gain de temps de 15 minutes (17% environ) pour le traitement selon l'invention tout en aboutissant aux mêmes résultats ;
- pour le long terme, une absence d'usure de l'installation industrielle ;
- un gain de productivité important à travers l'économie de temps et de main d'oeuvre pour l'élimination des pierres des zones de rétention (poches, coutures, etc.) des articles traités.

### Exemple 3

Application industrielle comparative avec le traitement d'articles textiles à base de coton (jeans) teint à l'indigo, par la mise en oeuvre du procédé à la perlite avec l'essai témoin 3, appartenant à l'état de la technique (selon l'un des procédés les plus récents, tel que proposé dans la demande de brevet internationale publiée sous le numéro WO-A-95 09225), et du procédé selon l'invention avec l'essai 4.

Les essais 3 et 4 ont été conduits dans la même installation industrielle que celle mise en oeuvre dans l'exemple 2.

La composition poudre selon l'état de la technique pour le traitement d'articles textiles à base de cellulose, a été préparée par le mélange physique des divers composés la constituant. L'agent dispersant est un poly(oxyéthylène)glycol avec une chaîne alkyle comprenant 13 atomes de carbone et 7 motifs d'oxyde d'éthylène. Le produit particulaire selon l'invention a été préparé conformément à l'exemple 1.

Les essais sont précédés d'un désencollage, suivi de deux rinçages aqueux, de manière analogue à l'exemple 2.

Les conditions des traitements de délavage sont réunies dans le tableau II.

A la fin du traitement, les articles textiles ont été soumis à des traitements de lessivage, de rinçage et d'adoucissage analogues à ceux de l'exemple 2.

Les différences essentielles que l'on observe entre le traitement témoin et le traitement selon l'invention sur les articles textiles traités résident dans un meilleur contraste de couleur (très bon effet de délavage), et un meilleur état de surface procurant un toucher à la main beaucoup plus velouté (effet de grattage) pour les articles textiles traités selon l'invention.

### Exemple 4

Application industrielle comparative avec le traitement d'articles textiles à base de coton (chemises et jeans) teint à l'indigo, par la mise en oeuvre du procédé où chacun des composants du produit selon l'invention sont introduits séparément avec l'essai témoin 5, et du procédé tout-en-un selon l'invention avec l'essai 6.

Le produit particulaire pour l'essai 6 a donc été préparé avec tous les composants de l'essai témoin 5, selon le procédé de préparation du produit de l'invention.

Les essais 5 et 6 ont été conduits dans la même installation industrielle que celle mise en oeuvre dans les exemples 2 et 3. Les essais sont précédés d'un désencollage et de rinçages analogues à ceux des exemples 2 et 3.

Les conditions des traitements de délavage sont réunies dans le tableau III.

A la fin du traitement, les articles textiles ont été soumis à des traitements de lessivage, de rinçage et d'adoucissage analogues à ceux des exemples 2 et 3.

On note sur tous les articles textiles traités une différence significative d'aspect entre l'essai 5 et l'essai 6. Le produit selon l'invention permet de gagner 20 % de temps de traitement à dosage identique, ou de gagner 20 % de produit pour un temps de traitement identique. On réalise un traitement plus poussé, pour un temps de traitement identique, ce qui se traduit pour une qualité identique par une économie de temps ou une économie de produit.

Le produit et son procédé de préparation selon l'invention n'est pas limité par les détails des modes de réalisation et des exemples choisis pour l'illustrer. Des modifications peuvent être apportées sans pour autant sortir du cadre de l'invention.

## Revendications

1. Procédé pour le traitement modificateur de l'état de surface et/ou de la teinte d'articles textiles formés au moins en partie de matériaux cellulosiques, colorés ou non, dans lequel on introduit dans le milieu de traitement les articles textiles, de l'eau et un produit comprenant au moins une enzyme cellulolytique et une perlite expansée, caractérisé en ce que le produit est formé de particules composées chacune à la fois de ladite enzyme et de ladite perlite expansée.

2. Procédé selon la revendication 1, caractérisé en ce que chaque particule est constituée par un grain de perlite expansé sur lequel est adsorbée ladite enzyme.

3. Procédé selon la revendication 1 ou 2, caractérisé en ce que chaque particule contient en outre un agent jouant le rôle de tampon du pH du milieu aqueux de traitement.

4. Procédé selon l'une quelconque des revendications précédentes, caractérisé en ce que chaque particule contient en outre un agent dispersant et/ou un agent de rétention des colorants et/ou des pigments.

5. Procédé selon l'une quelconque des revendications précédentes, caractérisé en ce que la perlite expansée entrant dans la composition de chaque particule a une dimension particulaire comprise entre 0,05 et 20 mm, et préférentiellement entre 0,10 et 10 mm.

6. Procédé selon l'une quelconque des revendications précédentes, caractérisé en ce que la perlite expansée a une densité comprise entre 0,03 et 0,15, et préférentiellement entre 0,05 et 0,09.

7. Procédé selon l'une quelconque des revendications précédentes, caractérisé en ce que l'enzyme cellulolytique entrant dans la composition du produit particulaire est choisie dans le groupe des enzymes cellulolytiques, d'origine fongique ou bactérienne, mises en oeuvre sous des formes acides, neutres ou alcalines.

8. Procédé selon l'une quelconque des revendications précédentes, caractérisé en ce que, lorsque l'enzyme cellulolytique choisie, entrant dans la composition du produit particulaire, est :
- acide, le pH est préférentiellement réglé entre 4 et 6 ;
- neutre, le pH est préférentiellement réglé entre 6,5 et 7 ou 7 et 7,5 selon ladite enzyme cellulolytique ;
- alcaline, le pH est réglé au dessus de 8 et préférentiellement proche de 9.

9. Procédé selon l'une quelconque des revendications précédentes, caractérisé en ce que l'agent tampon de pH entrant dans la composition du produit particulaire est choisi dans le groupe des phosphates, borates, citrates, acétates, adipates, triéthanolamine, monoéthanolamine, diéthanolamine, carbonates, en particulier le carbonate de sodium, de potassium, diamine, les sels de l'acide chlorhydrique, diaminoéthane, imidazole, amine acide et très préférentiellement dans le groupe des phosphates.

10. Procédé selon l'une quelconque des revendications précédentes, caractérisé en ce que l'agent tampon du pH entre dans la composition du produit particulaire à raison de 40 à 200 parties en poids, préférentiellement à raison de 50 à 120 parties en poids pour 1000 parties en poids dudit produit.

11. Procédé selon l'une quelconque des revendications précédentes, caractérisé en ce que l'agent dispersant entrant dans la composition du produit particulaire est choisi dans le groupe constitué par la carboxyméthylcellulose, l'hydroxypropylcellulose, les alkyles aryles sulfonates, les alcools sulfates à longues chaînes, les oléfines sulfonées, les monoglycérides sulfatées, les éthers sulfatés, les sulfosuccinates, les éthers méthyles sulfonés, les esters phosphatés, les fluorosurfactants, les alcools gras et les condensats alkylphénols, les condensats d'acides gras, les condensats d'oxyde d'éthylène avec une amine, les polymères blocs, polyéthylèneglycol, polypropylèneglycol, diamine d'éthylène condensée avec un oxyde d'éthylène ou de propylène, les alkylamides, les monoamines éthoxylées, les diamines éthoxylées, les polyamines éthoxylées, les polymères d'amine éthoxylée et leurs mélanges, et de préférence, choisi dans le groupe des poly(oxyde d'éthylène)glycols et leurs dérivés dans lequel la chaîne alkyle comprend de 5 à 15 atomes de carbone le motif oxyde d'éthylène est présent à raison de 5 à 80 motifs.

12. Procédé selon l'une quelconque des revendications précédentes, caractérisé en ce que l'agent dispersant entre dans la composition du produit particulaire à raison de 20 à 200 parties en poids et préférentiellement de 30 à 150 parties en poids pour 1000 parties en poids dudit produit.

13. Procédé selon l'une quelconque des revendications précédentes, caractérisé en ce que l'agent de rétention des colorants entrant dans la composition du produit particulaire est choisi dans le groupe constitué par les protéines, les hydrolysats de protéines, les polypeptides, les lignosulfonates, les polysaccharides et leurs dérivés, les polyéthylènes glycols, les polypropylènes glycols, les polyvinyles pyrrolidones, l'éthylène diamine condensée avec de l'oxyde d'éthylène ou de propylène, les polyamines éthoxylées et les polymères d'amines éthoxylées.

14. Procédé selon l'une quelconque des revendications précédentes, caractérisé en ce que le produit particulaire est introduit dans le milieu de traitement selon le rapport pondéral produit particulaire/articles textiles choisi entre 1/100 et 10/100 et préférentiellement entre 3/100 et 6/100.

15. Procédé selon l'une quelconque des revendications précédentes, caractérisé en ce que la quantité d'eau est nécessaire au traitement selon le rapport pondéral articles textiles/eau choisi entre 1/1 et 1/50 et préférentiellement entre 1/3 et 1/10.

16. Procédé selon la revendication 14 ou 15, caractérisé en ce que l'on introduit dans le milieu de traitement un agent chélatant, choisi dans le groupe constitué par les acides amino-carboxyliques hydroxylés ou non, les acides carboxyliques hydroxylés, les phosphates, les polyphosphates, les zéolites, les acides carboxyliques, les hydrates de carbone, les silicates, les polyhydroxysulfonates.

17. Procédé selon l'une quelconque des revendications 14 à 16, caractérisé en ce que l'on introduit dans le milieu de traitement un agent mouillant choisi dans le groupe constitué par les poly(oxyde d'éthylène)glycols et leurs dérivés, dont la chaîne alkyle comprend entre 5 et 15 atomes de carbone et 5 à 10 motifs d'oxyde d'éthylène.

18. Produit pour le traitement d'articles textiles formés au moins en partie de matériaux cellulosiques, colorés ou non, comprenant au moins une enzyme cellulolytique et une perlite expansée, formé de particules dont chacune est constituée par un grain de la perlite expansée sur lequel est adsorbée l'enzyme cellulolytique, caractérisé en ce que chaque particule contient en outre un agent jouant le rôle de tampon du pH.

19. Produit selon la revendication 18, caractérisé en ce que chaque particule contient en outre un agent dispersant et/ou un agent de rétention des colorants et/ou des pigments.

20. Procédé de préparation du produit selon la revendication 18 ou 19, caractérisé en ce que l'on pulvérise une solution aqueuse comprenant l'enzyme cellulolytique, l'agent tampon du pH, et de l'eau, sur les particules de la perlite thermiquement expansée, placées dans un mélangeur approprié.

21. Procédé de préparation selon la revendication 20, caractérisé en ce que la pulvérisation s'effectue à une température au plus égale à 50 °C pendant un temps d'au plus 30 minutes et préférentiellement d'au plus 20 minutes.

22. Procédé de préparation selon la revendication 20 ou 21, caractérisé en ce que la solution aqueuse de l'enzyme cellulolytique à pulvériser comprend :
- au maximum 200 ECU/g de l'enzyme ;
- de 55 à 330 parties en poids de l'agent tampon du pH ;
- éventuellement de 30 à 330 parties en poids de l'agent dispersant ;
- de l'eau en complément pour 1000 parties en poids de ladite solution.

23. Procédé de préparation selon l'une quelconque des revendications 20 à 22, caractérisé en ce que la quantité de la solution aqueuse de l'enzyme cellulolytique introduite dans le mélangeur se situe généralement entre 50 et 200 parties en poids et préférentiellement entre 100 et 150 parties en poids pour 100 parties en poids de perlite expansée.

## Patentansprüche

1. Verfahren zum Modifizieren bzw. Behandeln des Oberflächenzustands und/oder der Farbe von Textilartikeln, die wenigstens teilweise durch gefärbt oder nicht gefärbte Zellulosematerialien gebildet werden, bei dem man in das Behandlungsmedium die Textilartikel, Wasser und ein Produkt hineingibt, das wenigstens ein zellulolytisches Enzym und ein expandiertes Perlit umfasst,
**dadurch gekennzeichnet**,
dass das Produkt durch Teilchen gebildet wird, von denen jedes zugleich aus dem Enzym und dem genannten expandierten Perlit zusammengesetzt ist.

2. Verfahren nach Anspruch 1, dadurch gekennzeichnet, dass jedes Teilchen durch ein Korn aus expandiertem Perlit gebildet wird, auf dem das genannte Enzym adsorbiert ist.

3. Verfahren nach Anspruch 1 oder 2, dadurch gekennzeichnet, dass jedes Teilchen außerdem ein Mittel enthält, das die Rolle des pH-Puffers des wässrigen Behandlungsmediums spielt.

4. Verfahren nach einem der vorangehenden Ansprüche, dadurch gekennzeichnet, dass jedes Teilchen außerdem ein Dispergiermittel und/oder ein Retentionsmittel der Farben und/oder Pigmente enthält.

5. Verfahren nach einem der vorangehenden Ansprüche, dadurch gekennzeichnet, dass das in der Zusammensetzung jedes Teilchens enthaltene expandierte Perlit eine zwischen 0,05 und 20 mm und vorzugsweise zwischen 0,10 und 10 mm enthaltene Partikelabmessung hat.

6. Verfahren nach einem der vorangehenden Ansprüche, dadurch gekennzeichnet, dass das expandierte Perlit eine zwischen 0,03 und 0,15 und vorzugsweise zwischen 0,05 und 0,09 enthaltene Dichte hat.

7. Verfahren nach einem der vorangehenden Ansprüche, dadurch gekennzeichnet, dass das in der Zusammensetzung des Teilchenprodukts enthaltene zellulolytische Enzym ausgewählt wird aus der Gruppe der zellulolytischen Enzyme mit pilzförmiger bzw. pilzähnlicher oder bakterieller Herkunft, die in saurer, neutraler oder alkalischer Form verwendet werden.

8. Verfahren nach einem der vorangehenden Ansprüche, dadurch gekennzeichnet, dass, wenn das gewählte, in der Zusammensetzung des Teilchenprodukts enthaltene zellulolytische Enzym:
- sauer ist, man den pH-Wert vorzugsweise zwischen 4 und 6 einstellt;
- neutral ist, man den pH-Wert vorzugsweise zwischen 6,5 und 7 oder 7 und 7,5 einstellt, gemäß dem genannten zellulolytischen Enzym;
- alkalisch ist, man den pH-Wert über 8 und vorzugsweise nahe bei 9 einstellt.

9. Verfahren nach einem der vorangehenden Ansprüche, dadurch gekennzeichnet, dass das in der Zusammensetzung des Teilchenprodukts enthaltene pH-Puffermittel ausgewählt wird aus der Gruppe, die gebildet wird durch Phospate, Borate, Citrate, Acetate, Adipate, Triethanolamin, Monoethanolamin, Diethanolamin, Karbonate, insbesondere Natrium- und Kaliumkarbonat, Diamin, Salzsäuresalze, Diaminoethan, Imidazol, saures Amin, und insbesondere aus der Gruppe der Phosphate.

10. Verfahren nach einem der vorangehenden Ansprüche, dadurch gekennzeichnet, dass das Puffermittel des pH-Werts in der Zusammensetzung des Teilchenprodukts in 1000 Gewichtsteilen dieses Produkts mit einer Menge von 40 bis 200 Gewichtsteilen und vorzugsweise einer Menge von 50 bis 120 Gewichtsteilen enthalten ist.

11. Verfahren nach einem der vorangehenden Ansprüche, dadurch gekennzeichnet, dass das in der Zusammensetzung des Teilchenprodukts enthaltene Dispergiermittel ausgewählt wird aus der Gruppe, die gebildet wird durch Carboxymethylzellulose, Hydroxypropylzellulose, Alkylarylsulfonate, langkettige sulfatierte bzw. sulfathaltige Alkohole, sulfonierte Olefine, sulfatierte Monoglyzeride, sulfatierte Äther, Sulfosuccinate, sulfonierte Methylether, phosphatierte Ester, fluorhaltige oberflächenaktive Stoffe, Fettalkohole und Alkylphenolkondensate, Fettsäurenkondensate, Ethylenoxidkondensate mit einem Amin, Blockpolymere, Polyethylenglycol, Polypropylenglycol, Ethylendiamin, kondensiert mit einem Ethylen- oder Propylenoxid, Alkylamide, ethoxylierte Monoamine, ethoxylierte Diamine, ethoxylierte Polyamide, Polymere von ethoxyliertem Amin und ihre Gemische, vorzugsweise ausgewählt aus der Gruppe der Polyethyloxidglycole und ihrer Derivate, wobei die Alkylkette 5-15 Kohlenstoffatome umfasst und die Ethyloxid-Einheit in einer Menge von 5-80 Einheiten vorhanden ist.

12. Verfahren nach einem der vorangehenden Ansprüche, dadurch gekennzeichnet, dass das Dispergiermittel in der Zusammensetzung des Teilchenprodukts in 1000 Gewichtsteilen des genannten Produkts mit einer Menge von 20 bis 200 Gewichtsteilen und vorzugsweise von 30 bis 150 Gewichtsteilen enthalten ist.

13. Verfahren nach einem der vorangehenden Ansprüche, dadurch gekennzeichnet, dass das in der Zusammensetzung enthaltene Retentionsmittel der Farbstoffe des Teilchenprodukts ausgewählt wird aus der Gruppe, die gebildet wird durch Proteine, Proteinhydrolysate, Polypetide, Lignosulfate, Polysaccaride und ihre Derivate, Polyethylenglycole, Polypropylenglycole, Polyvinylpyrrolidone, Ethylendiamin, kondensiert mit Ethylen- oder Propylenoxid, ethoxylierte Polyamine und ethoxylierte Aminpolymere.

14. Verfahren nach einem der vorangehenden Ansprüche, dadurch gekennzeichnet, dass das Teilchenprodukt dem Behandlungsmedium gemäß einem Gewichtsverhältnis Teilchen/Textilartikel beigegeben wird, das man zwischen 1/100 und 10/100 und vorzugsweise zwischen 3/100 und 6/100 wählt.

15. Verfahren nach einem der vorangehenden Ansprüche, dadurch gekennzeichnet, dass man die für die Behandlung nötige Wassermenge gemäß einem Gewichtsverhältnis Textilartikel/Wasser zwischen 1/1 und 1/50 und vorzugsweise zwischen 1/3 und 1/10 wählt.

16. Verfahren nach Anspruch 14 oder 15, dadurch gekennzeichnet, dass man dem Behandlungsmedium ein Chelatationsmittel beigibt, ausgewählt aus der Gruppe, die gebildet wird durch hydroxylierte oder nicht hydroxylierte Aminocarbonsäuren, hydroxylierte Carbonsäuren, Phosphate, Polyphosphate, Zeolite, Carbonsäuren, Carbonhydrate, Silicate, Polyhydroxysulfonate.

17. Verfahren nach einem der Ansprüche 14 bis 16, dadurch gekennzeichnet, dass man dem Behandlungsmedium ein Netzmittel beigibt, ausgewählt aus der Gruppe, die gebildet wird durch die Polyethyloxidglycole und ihre Derivate, deren Alkylkette zwischen 5 und 15 Kohlenstoffatome und 5 bis 10 Ethylenoxid-Einheiten umfasst.

18. Produkt zur Behandlung von Textilartikeln, die wenigstens teilweise aus gefärbten oder nicht gefärbten Zellulosematerialien bestehen, die wenigstens ein zellulolytisches Enzym und ein expandiertes Perlit umfassen, gebildet durch Teilchen, von denen jedes durch ein Korn des expandierten Perlits gebildet wird, auf dem das zellulolytische Enzym adsobiert ist, dadurch gekennzeichnet, dass jedes Teilchen außerdem einen Mittel enthält, das die Rolle des pH-Puffers spielt.

19. Produkt nach Anspruch 18, dadurch gekennzeichnet, dass jedes Teilchen außerdem ein Dispergiermittel und/oder ein Retentionsmittel der Farben und/oder der Pigmente enthält.

20. Herstellungsverfahren des Produkts nach Anspruch 18 oder 19, dadurch gekennzeichnet, dass man eine wässrige Lösung, die das zellulolytische Enzym, das pH-Puffermittel und Wasser enthält, über den in einen geeigneten Mischer hineingegebenen Teilchen des thermisch expandierten Perlits zerstäubt.

21. Herstellungsverfahren nach Anspruch 20, dadurch gekennzeichnet, dass die Zerstäubung bei einer Temperatur von höchstens 50°C während einer Zeit von höchstens 30 Minuten und vorzugsweise höchstens 20 Minuten erfolgt.

22. Herstellungsverfahren nach Anspruch 20 oder 21, dadurch gekennzeichnet, dass die wässrige Lösung des zu zerstäubenden zellulolytischen Enzyms umfasst:
- maximal 200 ECU/g Enzym;
- 55 bis 330 Gewichtsteile des pH-Puffermittels;
- eventuell 30 bis 330 Gewichtsteile des Dispergiermittels;
- zusätzlich Wasser für 1000 Gewichtsteile der genannten Lösung.

23. Herstellungsverfahren nach einem der Ansprüche 20 bis 22, dadurch gekennzeichnet, dass die Menge der wässrigen Lösung des in den Mischer hineingegebenen zellulolytischen Enzyms für 100 Gewichtsteile expandierten Perlits generell zwischen 50 und 200 Gewichtsteilen und vorzugsweise zwischen 100 und 150 Gewichtsteilen liegt.

## Claims

1. Treatment process for modifying the surface state and/or the shade of textile articles formed at least in part from cellulosic materials, which are coloured or non-coloured, in which the textile articles, water and a product containing at least one cellulolytic enzyme and an expanded perlite are introduced into the treatment medium, characterised in that the product is formed by particles each composed of both said enzyme and said expanded perlite.

2. Process according to claim 1, characterised in that each particle consists of a grain of expanded perlite on which said enzyme is adsorbed.

3. Process according to claim 1 or 2, characterised in that each particle also contains an agent acting as a pH buffer for the aqueous treatment medium.

4. Process according to any of the preceding claims, characterised in that each particle also contains a dispersing agent and/or a dye and/or pigment retention agent.

5. Process according to any of the preceding claims, characterised in that the expanded perlite entering the composition of each particle has a particle size of between 0.05 and 20 mm, and preferably between 0.10 and 10 mm.

6. Process according to any of the preceding claims, characterised in that the expanded perlite has a density of between 0.03 and 0.15, preferably between 0.05 and 0.09.

7. Process according to any of the preceding claims, characterised in that the cellulolytic enzyme entering the composition of the particulate product is selected from the group comprising cellulolytic enzymes of fungal or bacterial origin, used in acidic, neutral or alkaline forms.

8. Process according to any of the preceding claims, characterised in that, when the selected cellulolytic enzyme entering the composition of the particulate product is:
- acidic, the pH is preferably adjusted to between 4 and 6;
- neutral, the pH is preferably adjusted to between 6.5 and 7 or 7 and 7.5 depending on said cellulolytic enzyme;
- alkaline, the pH is adjusted to above 8 and preferably close to 9.

9. Process according to any of the preceding claims, characterised in that the pH buffer agent entering the composition of the particulate product is selected from the group comprising phosphates, borates, citrates, acetates, adipates, triethanolamine, monoethanolamine, diethanolamine, carbonates, in particular, sodium carbonate, potassium carbonate, diamine, hydrochloric acid salts, diaminoethane, imidazole, acid amine and very preferably from the group comprising phosphates.

10. Process according to any of the preceding claims, characterised in that the pH buffer agent enters the composition of the particulate product in a proportion of 40 to 200 parts by weight, preferably in a proportion of 50 to 120 parts by weight per 1000 parts by weight of said product.

11. Process according to any of the preceding claims, characterised in that the dispersing agent entering the composition of the particulate product is. selected from the group consisting of carboxymethyl cellulose, hydroxypropyl cellulose, arylalkyl sulphonates, long-chain sulphate alcohols, sulphonated olefins, sulphated monoglycerides, sulphated ethers, sulphosuccinates, sulphonated methyl ethers, phosphated esters, fluorosurfactants, fatty alcohols and alkylphenol condensates, fatty acid condensates, the condensates of ethylene oxide with an amine, block polymers, polyethylene glycol, polypropylene glycol, ethylenediamine condensed with an ethylene or propylene oxide, alkyl amides, ethoxylated monoamines, ethoxylated diamines, ethoxylated polyamines, ethoxylated amine polymers and mixtures thereof and, preferably, selected from the group comprising poly(ethylene oxide) glycols and derivatives thereof in which the alkyl chain contains 5 to 15 carbon atoms and the ethylene oxide unit is present in a proportion of 5 to 80 units.

12. Process according to any of the preceding claims, characterised in that the dispersing agent enters the composition of the particulate product in a proportion of 2 to 200 parts by weight and preferably 30 to 150 parts by weight per 1000 parts by weight of said product.

13. Process according to any of the preceding claims, characterised in that the dye retention agent entering the composition of the particulate product is selected from the group consisting of proteins, protein hydrolysates, polypeptides, lignosulphonates, polysaccharides and derivatives thereof, polyethylene glycols, polypropylene glycols, polyvinyl pyrrolidones, ethylenediamine condensed with ethylene or propylene oxide, ethoxylated polyamines and ethoxylated amine polymers.

14. Process according to any of the preceding claims, characterised in that the particulate product is introduced into the treatment medium in a ratio by weight of particulate product/textile articles of between 1/100 and 10/100 and preferably between 3/100 and 6/100.

15. Process according to any of the preceding claims, characterised in that the quantity of water is required for the treatment in a ratio by weight of textile articles/water of between 1/1 and 1/50 and preferably between 1/3 and 1/10.

16. Process according to claim 14 or 15, characterised in that a chelating agent selected from the group consisting of hydroxylated or non-hydroxylated aminocarboxylic acids, hydroxylated carboxylic acids, phosphates, polyphosphates, zeolites, carboxylic acids, carbohydrates, silicates, polyhydroxysulphonates.

17. Process according to any of claims 14 to 16, characterised in that a wetting agent selected from the group consisting of poly(ethylene oxide) glycols and derivatives thereof of which the alkyl chain contains between 5 and 15 carbon atoms and 5 to 10 ethylene oxide units is introduced into the treatment medium.

18. Product for the treatment of textile articles formed at least in part from cellulosic materials, which are coloured or non-coloured, containing at least one cellulolytic enzyme and an expanded perlite formed from particles, each of which consists of a grain of the expanded perlite on which the cellulolytic enzyme is adsorbed, characterised in that each particle also contains an agent acting as a pH buffer.

19. Process according to claim 18, characterised in that each particle also contains a dispersing agent and/or a dye and/or pigment retention agent.

20. Process for preparing the product according to claim 18 or 19, characterised in that an aqueous solution containing the cellulolytic enzyme, the pH buffer agent and water is sprayed onto the particles of the thermally expanded perlite placed in an appropriate mixer.

21. Preparation process according to claim 20, characterised in that spraying is carried out at a temperature of at most 50°C for a period of at most 30 minutes and preferably of at most 20 minutes.

22. Preparation process according to claim 20 or 21, characterised in that the aqueous solution of the cellulolytic enzyme to be sprayed contains:
- at most 200 ECU/g of the enzyme;
- from 55 to 330 parts by weight of the pH buffer agent;
- optionally from 30 to 330 parts by weight of the dispersing agent;
- water to make up 1000 parts by weight of said solution.

23. Preparation process according to any of claims 20 to 22, characterised in that the quantity of the aqueous solution of the cellulolytic enzyme introduced into the mixer is generally between 50 and 200 parts by weight and preferably between 100 and 150 parts by weight per 100 parts by weight of expanded perlite.
